# EUROPÄISCHE PATENTSCHRIFT

(11) **EP 2 276 913 B1**
(45) Veröffentlichungstag und Bekanntmachung des Hinweises auf die Patenterteilung: **09.11.2011**
(21) Anmeldenummer: 09732571.6
(22) Anmeldetag: 08.04.2009
(51) Int. Cl.: F01L 3/02

(54) **AUSLASSVENTIL AN EINEM HUBKOLBENMOTOR**
OUTLET VALVE ON A RECIPROCATING ENGINE
SOUPAPE D'ÉCHAPPEMENT POUR UN MOTEUR À PISTON ALTERNATIF

(30) Priorität: 14.04.2008 DE 102008018875
(43) Veröffentlichungstag der Anmeldung: 26.01.2011
(73) Patentinhaber: Märkisches Werk GmbH, 58553 Halver (DE)
(72) Erfinder: FELLMANN, Holger, 51429 Bergisch Gladbach (DE)
(74) Vertreter: Grättinger Möhring von Poschinger Patentanwälte Partnerschaft
(86) Internationale Anmeldenummer: PCT/EP2009/002580
(87) Internationale Veröffentlichungsnummer: WO 2009/127348

(56) Entgegenhaltungen:
- EP-A- 0 204 121
- EP-A- 1 193 316
- DE-A1- 19 911 618
- JP-A- 60 122 206
- US-A- 5 084 113

## Beschreibung

Die Erfindung betrifft ein Auslassventil an einem Hubkolbenmotor, mit einem beweglichen Ventilkörper aus Ventilschaft und Ventilteller, der einen ringförmigen Sitzbereich aus einer ersten Legierung aufweist, die von einer zweiten, wenigstens den Grundkörper des Ventiltellers bildenden Legierung in Art einer Nickelbasislegierung verschieden ist.

Die Erfindung betrifft ferner ein Verfahren zur Herstellung eines beweglichen Ventilkörpers für ein Auslassventil an einem Dieselmotor.

Derartige Ventilkörper, auch als Ventilspindel oder Ventilkegel bezeichnet, sind hoch beanspruchte Bauteile in Dieselmotoren, insbesondere Großdieselmotoren in Schiffsantrieben, Kraftwerken, Notstromaggregaten oder dergleichen. Infolge der hohen mechanischen und thermischen Beanspruchungen sind die Sitz- und Führungsflächen derartiger Ventilkegel hohen Verschleißbeanspruchungen ausgesetzt. Auslassventile unterliegen im Bereich des Ventiltellers besonders hohen Korrosionsbeanspruchungen durch die Verbrennungsgase. Daher wurden auf dem vorliegenden Einsatzgebiet spezielle Ventilstähle entwickelt. Im Bereich hoch beanspruchter Oberflächen des Ventiltellers kommen zunehmend Speziallegierungen bevorzugt auf Nickelbasis zum Einsatz.

Bei einem bekannten Auslassventil der eingangs genannten Art (EP 0 521 821 B1) ist vorgesehen, den Ventilgrundkörper aus einer warmfesten Nickelbasislegierung wie NIM80A oder NIM81 auszubilden und im Sitzbereich zur Erhöhung der Verschleißfestigkeit und der Korrosionsbeständigkeit eine unter IN625 bzw. IN671 bekannte Nickelbasislegierung einzusetzen (Bei den bekannten Legierungen handelt es sich um die Marken Nimonic und Inconel des Herstellers Inco Alloys International, Inc.). Dabei wird der Sitzbereich durch Plasmaspritzen, Auftragschweißen oder auch pulvermetallurgische Verfahren mit anschließender Warmverformung in einem Walzprozess oder durch Kaltverformung erzeugt.

Im Bereich des Ventilschafts ist es bekannt (DE 10 2005 013 088 A1) Legierungen aus warmfesten Stählen und wegen der im Bereich der Ventilführung auftretenden Biegespannungen, hoher Dauerfestigkeit und Zähigkeit einzusetzen, wie beispielsweise aus typischem Ventilstahl X45CrSi9-3.

Zusätzlich kann es dabei zweckmäßig sein, die Oberfläche des Ventilschafts durch Plasmanitrieren oder Plasmanitrocarburieren zu härten und hinsichtlich ihrer Gleitfähigkeit zu verbessern.

Schließlich ist es bei einem bekannten Auslassventil (EP 0 901 565 B1) vorgesehen, den Ventilgrundkörper im Bereich des Ventiltellers, der aus austenitischem Ventilstahl, beispielsweise AISI316 besteht, mit einer Panzerung aus einer Nickel basierten Legierung hoher Widerstandsfähigkeit gegen Heißgaskorrosion im Bereich des Ventilbodens zu versehen. Für den Sitzbereich des Ventils werden verschiedene Nickelbasislegierungen vorgeschlagen, wie IN625, IN671, IN690, IN718 und dergleichen mehr. Nach dem Aufschweißen der Sitzlegierung wird noch eine Erhöhung ihrer Härte bzw. Streckgrenze mittels eines thermomechanischen Umformverfahrens vorgeschlagen.
Trotz der bei den bekannten Auslassventilen eingesetzten hochwertigen Nickelbasislegierungen ist in der Praxis immer wieder festzustellen, dass es bei Motoren, die unter hoher Last laufen oder auch kurzzeitig überhitzt werden zu Rissen im Sitzbereich und im Bereich der Ausrundung (Hohlkehle) des Ventiltellers kommt, die sich in das Grundmaterial fortsetzen. Werden derartige Schäden nicht rechtzeitig entdeckt, so sind Folgeschäden derart, dass Ventile abreißen oder Teile von Ventiltellern abgetrennt werden und zu Zerstörungen auf Seiten der Kolben, Pleuel und sogar nachgeschalteter Turbolader führen, ein höchst unerwünschtes Ergebnis.

Demgegenüber liegt der vorliegenden Erfindung die Aufgabe zugrunde, derartige Rissbildungen als Folge hoher Temperaturwechsel im Bereich des Ventilsitzes oder der Ausrundung des Ventiltellers möglichst zu vermeiden, zumindest aber in ihren negativen Auswirkungen zu beschränken, den Sitzbereich auf Seiten des Ventilkörpers möglichst rissfrei zu halten, ohne dass dabei auf den Einsatz hochwertiger der Heißgaskorrosion und dem Verschleißangriff widerstehender Legierungen verzichtet bzw. deren Einsatz eingeschränkt werden muss.

Ferner soll ein Herstellungsverfahren aufgezeigt werden, durch welches die Eigenschaften der verwendeten Legierungen noch verbessert werden können, so dass sie den Ventilkörpern besonders lange Standzeiten auch bei höchster Beanspruchung verleihen.

Diese Aufgabe wird erfindungsgemäß an einem Auslassventil der eingangs genannten Art dadurch gelöst, dass die erste Legierung aus einer Nickel- oder Kobaltbasislegierung mit gegenüber der zweiten Legierung höherer Verschleißfestigkeit besteht, dass ein den Tellerboden bildender Bereich des Ventiltellers durch eine dritte und ein daran anschließender Umfangsbereich durch eine vierte Legierung gebildet ist, welche jeweils aus einer Nickelbasislegierung mit hoher Beständigkeit gegen Heißgaskorrosion bestehen und
dass sich ein an den Umfangsbereich anschließender Randbereich des Ventiltellers aus einer fünften, ebenfalls einer Nickelbasislegierung mit hoher Korrosionsbeständigkeit unterhalb des Sitzbereichs, diesen vollständig unterfütternd erstreckt.

Dadurch dass beim erfindungsgemäßen Auslassventil im Bereich des Ventiltellers ausschließlich nickel- oder kobaltbasierte Legierungen eingesetzt werden, unterbleiben von vornherein durch stark unterschiedliche Wärmedehnungen verursachte Rissbildungen. Hinzu kommt das erfindungswesentliche Merkmal der Unterfütterung des Sitzbereichs durch die den Randbereich des Ventiltellers bildende fünfte Legierung, welche in einer vorteilhaften Ausgestaltung mit der dritten und vierten Legierung im wesentlichen die gleiche Zusammensetzung aufweisen kann.

Dennoch ist nicht gänzlich auszuschließen, dass im Betrieb insbesondere unter Überhitzungsbedingungen mit nachfolgender Abkühlung Risse auftreten, die aber durch die Ausbildung eines zusammenhängenden Hüllkörpers aus Tellerboden, Umfangsbereich und Randbereich innerhalb des Hüllkörpers verlaufen.

Dieser Effekt kann noch dadurch verstärkt werden, dass Tellerboden, Umfangsbereich und Randbereich des Ventiltellers aus derselben Legierung durch Aufschweißen auf den Grundkörper gebildet sind und ferner dadurch, dass die Härte der den Hüllkörper bildenden Legierung geringer ist als jene der ersten oder der zweiten Legierung.

Durch Feldversuche konnte im Ergebnis gezeigt werden, dass die Rissbildung im Bereich des Tellerbodens im Bereich des Außendurchmessers beginnt, um sich dann langsam in den Umfangsbereich und schließlich in den Randbereich hinein fortzusetzen und dass dabei der Sitzbereich im wesentlichen rissfrei bleibt. Auf diese Weise ergeben sich extrem gute Notlaufeigenschaften in dem Sinne, dass das Ventil auch bei starker Rissbildung durch den weitgehend unversehrten Sitzbereich jedenfalls so lange einsatzfähig bleibt, bis der Schaden durch eine deutliche Erhöhung der Abgastemperatur erkennbar wird und rechtzeitig behoben werden kann.

Die Feldversuche haben auch gezeigt, dass es zu keiner Ausbreitung der Rissbildung in den Grundkörper des Ventiltellers hinein kommt, jedenfalls dann nicht, wenn auch der Grundkörper aus einer nickelbasierten Legierung, beispielsweise NIM80A geschmiedet ist. Da sowohl der Grundkörper als Schmiedeteil als auch der Sitzbereich aus härteren Legierungen bestehen als der Hüllkörper bietet sich letzterer als geeigneter Ort für die Rissausbreitung an, d.h. Grundkörper und Sitzbereich bleiben im wesentlichen unbeschädigt. Im schlimmsten Fall eines stark vergrößerten Risses kann es zu einem unerwünschten Durchblasen von Verbrennungsgasen unterhalb des Sitzbereichs hindurch kommen, also bis in den Bereich seiner Unterfütterung hinein und darüber hinaus.

Gewissermaßen eine Sollbruchstelle für den Beginn einer Rissbildung lässt sich erfindungsgemäß **dadurch erzeugen, dass** die in radialer Richtung gemessene Stärke des Umfangsbereichs innerhalb eines begrenzten Umfangsabschnitts, dessen Bogenlänge zweckmäßig zwischen 20 und 40 Winkelgraden beträgt, vergrößert ist. Auf diese Weise gelingt es, den restlichen Umfang des Ventiltellers weitgehend von Rissbildung freizuhalten. Durch Risse innerhalb des verstärkten Umfangsbereichs kann deren Ausbreitung so gesteuert werden, dass deren frühzeitiger Nachweis bei Vermeidung eines größeren Schadens möglich ist.

Bezüglich geeigneter Materialien für die verschiedenen Bereiche des Ventiltellers wird auf die Patentansprüche 10 bis 17 verwiesen. Dort sind die bevorzugten Legierungen in ihrer vollständigen Zusammensetzung definiert, wobei es sich um keine abschließende Aufzählung handelt. Es kann dem Fachmann überlassen werden, geeignete alternative Legierungen auszuwählen, welche in ihren chemischen und physikalischen Eigenschaften den jeweiligen Anforderungen entsprechen. Dabei ist zu beachten, dass im Rahmen der Erfindung die ausgewählten Legierungen hinsichtlich ihrer Wärmedehnung möglichst nicht mehr als Δα=2 [m/m°K] · 10⁻⁶ auseinander liegen sollten und dass die den Hüllkörper bildenden Legierungen hinsichtlich ihrer Härte unterhalb den Werten von Grundkörper und Sitzbereich liegen sollten. An einem konkreten Beispiel genügt für eine Hüllkurve aus IN625 ein Härtewert von 200 bis 350 HV, wenn der Grundkörper aus NIM80A geschmiedet ist, der eine Härte von über 400 HV besitzt und wobei als Sitzbereichslegierung Stellite 6 mit einer Härte von 400 bis 500 HV eingesetzt wird.

Bei einem erfindungsgemäßen Verfahren zur Herstellung von Ventilkörpern der vorliegenden Art ist vorgesehen, dass auf dem Grundkörper des Ventiltellers im Bereich des Tellerbodens sowie in seinem Umfangsbereich und einem daran anschließenden Randbereich ein zusammenhängender Hüllkörper durch Auftragschweißen erzeugt wird. Durch anschließendes Kaltumformen kommt es vorteilhaft zum Aufbau einer Druckeigenspannung im Sitzbereich.

Eine derartige Eigendruckspannung ist besonders vorteilhaft, weil diese gewissermaßen eine Reserve im Falle einer Überhitzung des Motors mit nachfolgender Abkühlung bildet. Die damit verbundenen Zugspannungen bewirken nämlich zuerst einen Abbau der vorhandenen Druckspannung bevor es zur gefürchteten Rissbildung kommt. Infolge der vorhandenen Druckeigenspannung wird bei derartigen Zugspannungen die Streckgrenze im Bereich des Tellerbodens erst entsprechend später erreicht.

Im folgenden wird ein Ausführungsbeispiel der Erfindung anhand der Zeichnung beschrieben. Es zeigt
Fig. 1: eine Ansicht des Ventiltellers
Fig. 2: einen Querschnitt durch den Ventilboden gemäß 11-11 der Figur 1
Fig. 3: einen Längsschnitt im Umfangsbereich des Ventiltellers gemäß III-III der Figur 2, und
Fig. 4: einen Längsschnitt im Umfangsbereich des Ventiltellers gemäß IV-IV der Figur 2.

Figur 1 zeigt einen beweglichen Ventilkörper 1 mit verkürzt dargestelltem Ventilschaft 2 und einem Ventilteller 3, der einen ringförmigen Sitzbereich 4, z.B. aus der kobaltbasierten Legierung Stellite 6 aufweist. An seiner Unterseite besitzt der Ventilteller einen Tellerboden 5, der beispielsweise aus der nickelbasierten Legierung IN625 besteht. An den Tellerboden 5 schließt sich ein Umfangsbereich 6, ebenfalls aus IN625 und daran ein Randbereich 7, ebenfalls aus IN625 an. Ein das Innere des Auslassventils bildender Grundkörper 8 erstreckt sich vom Ventilteller 3 hin zum Schaft 2 und bildet zumindest dessen unteren Teil, je nachdem ob es sich um ein Vollkörperventil handelt oder um ein Bimetallventil, bei welchem ein oberer Schaftteil üblicherweise aus einem Ventilstahl besteht, der mit dem unteren Schaftteil durch Reibschweißen verbunden ist. Der Grundkörper 8 gemäß dem vorliegenden Beispiel besteht aus Nimonic 80A und ist durch Schmieden hergestellt. Auf den Grundkörper 8 wird ein Hüllkörper bestehend aus Tellerboden 5, Umfangsbereich 6 und Randbereich 7 durch Aufschweißen erzeugt. Nach dem Aufschweißen des Hüllkörpers wird in einer umlaufenden Nut 9 desselben die den Sitzbereich 4 bildende Sitzlegierung aus Stellite 6 ebenfalls durch Aufschweißen gebildet.

Die Darstellung gemäß Fig. 4 unterscheidet sich von jener gemäß Fig. 3 dadurch, dass bei Figur 4 der Umfangsbereich 6 verdickt ausgebildet ist, wie man in der Schnittdarstellung gemäß Figur 3 erkennen kann. Im Bereich der Verdickung stellt sich deren Innenseite 10 in der Schnittdarstellung gemäß Figur 2 wie eine Kreissehne dar, die sich innerhalb eines Kreisbogens b von etwa 30 Winkelgraden erstreckt.

Nach dem Aufschweißen wird die Außenfläche des Ventiltellers durch Kaltumformen, z.B. durch Rollen oder Kaltpressen verformt. Dabei wird der Hüllkörper insbesondere im Umfangsbereich 6 derart verformt, dass im Bereich des Tellerbodens 5 aus der nach dem Aufschweißen vorhandenen Zugeigenspannung eine Druckeigenspannung entsteht.

## Patentansprüche

1. Auslassventil an einem Hubkolbenmotor, mit einem beweglichen Ventilkörper aus Ventilschaft und Ventilteller, der einen ringförmigen Sitzbereich aus einer ersten Legierung aufweist, die von einer zweiten, wenigstens den Grundkörper des Ventiltellers bildenden Legierung in Art einer Nickelbasislegierung verschieden ist,
**dadurch gekennzeichnet,**
**dass** die erste Legierung aus einer Nickel- oder Kobaltbasislegierung mit gegenüber der zweiten Legierung hohe Verschleißfestigkeit besteht,
**dass** ein den Tellerboden (5) bildender Bereich des Ventiltellers (3) durch eine dritte und ein daran anschließender Umfangsbereich (6) durch eine vierte Legierung gebildet ist, welche jeweils aus einer Nickelbasislegierung mit hoher Beständigkeit gegen Heißgaskorrosion bestehen und
**dass** sich ein an den Umfangsbereich (6) anschließender Randbereich (7) des Ventiltellers (3) aus einer fünften, ebenfalls einer Nickelbasislegierung mit hoher Korrosionsbeständigkeit, bis unterhalb des Sitzbereichs (4), diesen vollständig unterfütternd erstreckt.

2. Auslassventil nach Anspruch 1,
**dadurch gekennzeichnet,**
**dass** die dritte, vierte und fünfte Legierung im wesentlichen die gleiche Zusammensetzung aufweisen.

3. Auslassventil nach Anspruch 2,
**dadurch gekennzeichnet,**
**dass** Tellerboden (5), Umfangsbereich (6) und Randbereich (7) des Ventiltellers (3) aus derselben Legierung durch Aufschweißen auf den Grundkörper (8) gebildet sind.

4. Auslassventil nach Anspruch 3,
**dadurch gekennzeichnet,**
**dass** Tellerboden (5), Umfangsbereich (6) und Randbereich (7) des Ventiltellers (3) einen zusammenhängenden Hüllkörper bilden, innerhalb dessen Randbereich (7) eine umlaufende Nut (9) zur Aufnahme der den Sitzbereich (4) bildenden ersten Legierung vorgesehen ist.

5. Auslassventil nach Anspruch 4,
**dadurch gekennzeichnet,**
**dass** die Härte der den Hüllkörper bildenden Legierung geringer ist als jene der ersten oder der zweiten Legierung.

6. Auslassventil nach Anspruch 4,
**dadurch gekennzeichnet,**
**dass** die Wärmedehnung der zweiten Legierung etwa gleich jener der den Hüllkörper bildenden Legierungen ist.

7. Auslassventil nach Anspruch 1,
**dadurch gekennzeichnet,**
**dass** die in radialer Richtung gemessene Stärke des Umfangsbereichs (7) innerhalb eines begrenzten Umfangsabschnitts vergrößert ist.

8. Auslassventil nach Anspruch 7,
**dadurch gekennzeichnet,**
**dass** der verstärkte Umfangsbereich einer Bogenlänge zwischen 20 und 40 Winkelgraden entspricht.

9. Auslassventil nach Anspruch 5,
**dadurch gekennzeichnet,**
**dass** die Härte der den Hüllkörper bildenden Legierungen 200 bis 350 HV beträgt.

10. Auslassventil nach Anspruch 1,
**dadurch gekennzeichnet,**
**dass** die den Sitzbereich (4) bildende erste Legierung (L1) der unter der Bezeichnung Stellite 6 bekannten Zusammensetzung mit den Hauptkomponenten 27% Cr, 5% W, 2,5% Fe, 2,5% Ni, 1% Si, 1% C, Rest Co, in Gewichtsprozenten entspricht.

11. Auslassventil nach Anspruch 1,
**dadurch gekennzeichnet,**
**dass** die den Sitzbereich (4) bildende erste Legierung (L1) der unter der Bezeichnung Stellite 12 bekannten Zusammensetzung mit den Hauptkomponenten 30% Cr, 9% W, 2,5% Fe, 2,5% Ni, 1% Si, 1,8% C, Rest Co, in
Gewichtsprozenten entspricht.

12. Auslassventil nach Anspruch 1,
**dadurch gekennzeichnet,**
**dass** die den Sitzbereich (4) bildende erste Legierung (L1) der unter der Bezeichnung Triballoy T700 bekannten Zusammensetzung mit den Hauptkomponenten 32% Mo, 15% Cr, 3,3% Si, 0,1% C, Rest Ni, in Gewichtsprozenten entspricht.

13. Auslassventil nach Anspruch 1,
**dadurch gekennzeichnet,**
**dass** die den Sitzbereich (4) bildende erste Legierung (L1) der unter der Bezeichnung Triballoy T800 bekannten Zusammensetzung mit den Hauptkomponenten 28% Mo, 17% Cr, 3,4% Si, 0,8% C, Rest Co, in Gewichtsprozenten entspricht.

14. Auslassventil nach Anspruch 1,
**dadurch gekennzeichnet,**
**dass** die den Sitzbereich (4) bildende erste Legierung (L1) der unter der Bezeichnung IN718 bekannten Zusammensetzung mit den Hauptkomponenten 19% Cr, 18% Fe, 5,2% Nb, 3% Mo, 1% Ti, 0,55% A1, 0,04% C, Rest Ni, in Gewichtsprozenten, entspricht.

15. Auslassventil nach Anspruch 1,
**dadurch gekennzeichnet,**
**dass** die den Grundkörper (8) bildende zweite Legie rung (L2) der unter der Bezeichnung NIM80A bekannten Zusammensetzung mit den Hauptkomponenten 19,5% Cr, 2,35% Ti, 1,4% A1, 0,06% C, Rest Ni, in Gewichtsprozenten, entspricht.

16. Auslassventil nach Anspruch 1,
**dadurch gekennzeichnet,**
**dass** die den Hüllkörper bildenden Legierungen (L3, L4, L5) der unter der Bezeichnung IN625 bekannten Zusammensetzung mit den Hauptkomponenten 22% Cr, 9% Mo, 3,5% Nb, 3% Fe, Rest Ni, in Gewichtsprozenten, entsprechen.

17. Auslassventil nach Anspruch 1,
**dadurch gekennzeichnet,**
**dass** die den Hüllkörper bildenden Legierungen (L3, L4, L5) der unter der Bezeichnung IN671 bekannten Zusammensetzung mit den Hauptkomponenten 46% Cr, 0,35% Ti, 0,05% C, Rest Ni, in Gewichtsprozenten, entsprechen.

18. Verfahren zur Herstellung beweglicher Ventilkörper für Auslassventile nach einem der Ansprüche 1 bis 15,
**dadurch gekennzeichnet,**
**dass** auf dem Grundkörper (8) des Ventiltellers (3) im Bereich des Tellerbodens (5) sowie in seinem Umfangsbereich (6) und einem anschließenden Randbereich (7) ein zusammenhängender Hüllkörper durch Auftragschweißen erzeugt wird.

19. Verfahren nach Anspruch 18,
**dadurch gekennzeichnet,**
**dass** der Ventilkegel nach dem Auftragschweißen einer Wärmebehandlung bei 600 bis 800°C unterworfen wird, derart, dass eine Eigenzugspannung im Hüllkörper ganz oder teilweise abgebaut wird.

20. Verfahren nach Anspruch 18,
**dadurch gekennzeichnet,**
**dass** der Ventilteller (3) nach dem Auftragschweißen einem thermomechanischen Umformungsverfahren zur Erzeugung einer Druckeigenspannung im Sitzbereich (4) unterworfen wird.

## Claims

1. An outlet valve on a reciprocating engine, comprising a movable valve body from a valve shaft and a valve plate, the valve plate having a ring-shaped seat region made of a first alloy that is different from a second alloy forming at least the base body of the valve plate in the form of a nickel-based alloy,
**characterized in**
**that** the first alloy consists of a nickel- or cobalt-based alloy having a higher wear resistance compared to the second alloy,
**that** a region of the valve plate (3) forming the plate bottom (5) is formed by a third alloy and a circumferential region (6) adjacent thereto is formed by a fourth alloy, each of said alloys consisting of a nickel-based alloy with a high resistance against hot gas corrosion, and
**that** an edge region (7) of the valve plate (3) adjacent to the circumferential region (6) of the valve plate (3) is made of a fifth alloy, which is also a nickel-based alloy with high corrosion resistance, and extends underneath the seating region (4) and lines the seat region completely.

2. The outlet valve according to claim 1,
**characterized in**
**that** the third, fourth and fifth alloys have substantially the same composition.

3. The outlet valve according to claim 2,
**characterized in**
**that** the plate bottom (5), the circumferential region (6) and the edge region (7) of the valve plate (3) are formed by the same alloy by welding onto the base body (8).

4. The outlet valve according to claim 3,
**characterized in**
**that** the plate bottom (5), the circumferential region (6) and the edge region (7) of the valve plate (3) form a continuous enveloping body within the edge region (7) of which, a circumferentially extending groove (9) is provided for receiving the first alloy forming the seat region (4).

5. The outlet valve according to claim 4,
**characterized in**
**that** the hardness of the alloy forming the enveloping body is lower than the hardness of the first or the second alloy.

6. The outlet valve according to claim 4,
**characterized in**
**that** the thermal expansion of the second alloy is approximately the same as the thermal expansion of the alloys forming the enveloping body.

7. The outlet valve according to claim 1,
**characterized in**
**that** the thickness of the circumferential region (7) measured in the radial direction is increased within a limited circumferential section.

8. The outlet valve according to claim 7,
**characterized in**
**that** the reinforced circumferential region corresponds to an arc length between 20 and 40 angular degrees.

9. The outlet valve according to claim 5,
**characterized in**
**that** the hardness of the alloy forming the enveloping body is 200 to 350 HV.

10. The outlet valve according to claim 1,
**characterized in**
**that** the first alloy (L1) forming the seat region (4) corresponds to the composition known under the designation Stellite 6 comprising the main components 27% Cr, 5% W, 2.5% Fe, 2.5% Ni, 1% Si, 1% C, balance Co, in each case measured in percent by weight.

11. The outlet valve according to claim 1,
**characterized in**
**that** the first alloy (L1) forming the seat region (4) corresponds to the composition known under the designation Stellite 12 comprising the main components 30% Cr, 9% W, 2.5% Fe, 2.5% Ni, 1% Si, 1.8% C, balance Co, in each case measured in percent by weight.

12. The outlet valve according to claim 1,
**characterized in**
**that** the first alloy (L1) forming the seat region (4) corresponds to the composition known under the designation Triballoy T700 comprising the main components 32% Mo, 15% Cr, 3.3% Si, 0.1% C, balance Ni, in each case measured in percent by weight.

13. The outlet valve according to claim 1,
**characterized in**
**that** the first alloy (L1) forming the seat region (4) corresponds to the composition known under the designation Triballoy T800 comprising the main components 28% Mo, 17% Cr, 3.4% Si, 0.8% C, balance Ni, in each case measured in percent by weight.

14. The outlet valve according to claim 1,
**characterized in**
**that** the first alloy (L1) forming the seat region (4) corresponds to the composition known under the designation IN718 comprising the main components 19% Cr, 18% Fe, 5.2% Nb, 3% Mo, 1% Ti, 0.55% Al, 0.04% C balance Ni, in each case measured in percent by weight.

15. The outlet valve according to claim 1,
**characterized in**
**that** the second alloy (L2) forming the base body (8) corresponds to the composition known under the designation NIM80A comprising the main components 19.5% Cr, 2.35% Ti, 1.4% Al, 0.06% C, balance Ni, in each case measured in percent by weight.

16. The outlet valve according to claim 1,
**characterized in**
**that** the alloys (L3, L4, L5) forming the enveloping body correspond to the composition known under the designation IN625 comprising the main components 22% Cr, 9% Mo, 3.5% Nb, 3% Fe, balance Ni, in each case measured in percent by weight.

17. The outlet valve according to claim 1,
**characterized in**
**that** the alloys (L3, L4, L5) forming the enveloping body correspond to the composition known under the designation IN671 comprising the main components 46% Cr, 0.35% Ti, 0.05% C, balance Ni, in each case measured in percent by weight.

18. A method for producing movable valve bodies for outlet valves according to any one of the claims 1 to 15,
**characterized in**
**that** on the base body (8) of the valve plate (3) in the region of the plate bottom (5) as well as in the base body's circumferential region (6) and an adjacent edge region (7), a continuous enveloping body is generated by means of deposition welding.

19. The method according to claim 18,
**characterized in**
**that** after deposition welding, the valve cone is subjected to a heat treatment at 600 to 800 °C in such a manner that residual stress in the enveloping body is completely or partially relieved.

20. The method according to claim 18,
**characterized in**
**that** after deposition welding, the valve plate (3) is subjected to a thermomechanical forming method for generating residual compressive stress in the seat region (4).

## Revendications

1. Soupape d'échappement sur un moteur à piston alternatif, comportant un corps de soupape mobile composé d'une tige de soupape et d'une tête de soupape, qui présente une zone d'assise annulaire constituée d'un premier alliage, qui est différent d'au moins un alliage formant le corps de base de la tête de soupape du type d'un alliage à base de nickel,
**caractérisée en ce que**
le premier alliage est constitué d'un alliage à base de nickel ou de cobalt avec une résistance à l'usure élevée par rapport au deuxième alliage,
**en ce que** une zone formant le fond de tête (5) de la tête de soupape (3) est formée par un troisième alliage et une zone circonférentielle (6) s'y rattachant par un quatrième alliage, qui sont respectivement constitués d'un alliage à base de nickel avec une résistance élevée contre la corrosion par gaz chauds et
**en ce que** une zone de bord (7) de la tête de soupape (3) se rattachant à la zone circonférentielle (6) constituée d'un cinquième alliage, également à base de nickel avec une haute résistance à la corrosion s'étend jusqu'au dessous de la zone d'assise (4), en rehaussant complètement celle-ci.

2. Soupape d'échappement selon la revendication 1,
**caractérisée en ce que**
le troisième, quatrième et cinquième alliage présentent essentiellement la même composition.

3. Soupape d'échappement selon la revendication 2,
**caractérisée en ce que**
le fond de tête (5), la zone circonférentielle (6) et la zone de bord (7) de la tête de soupape (3) sont formés dans le même alliage par soudure par dépôt sur le corps de base (8).

4. Soupape d'échappement selon la revendication 3,
**caractérisée en ce que**
le fond de tête (5), la zone circonférentielle (6) et la zone de bord (7) du fond de soupape (3) forment un corps d'enveloppe en un seul tenant, à l'intérieur de la zone de bord (7) duquel une rainure (9) circonférentielle pour recevoir le premier alliage formant la zone d'assise (4) est prévue.

5. Soupape d'échappement selon la revendication 4,
**caractérisée en ce que**
la dureté de l'alliage formant le corps d'enveloppe est inférieure à celle du premier ou du deuxième alliage.

6. Soupape d'échappement selon la revendication 4,
**caractérisée en ce que**
la dilatation thermique du deuxième alliage est environ égale à celle des alliages formant le corps d'enveloppe.

7. Soupape d'échappement selon la revendication 1,
**caractérisée en ce que**
l'épaisseur mesurée dans la direction radiale de la zone circonférentielle (7) est accrue à l'intérieur d'une portion circonférentielle limitée.

8. Soupape d'échappement selon la revendication 7,
**caractérisée en ce que**
la zone circonférentielle renforcée correspond à une longueur de fond comprise entre 20 et 40 degrés d'angle.

9. Soupape d'échappement selon la revendication 5,
**caractérisée en ce que**
l'épaisseur des alliages formant le corps d'enveloppe s'élève entre 200 et 350 HV.

10. Soupape d'échappement selon la revendication 1,
**caractérisée en ce que**
le premier alliage (L1) formant la zone d'assise (4) correspond à la composition connue sous la désignation Stellite 6 avec les composants principaux de 27% Cr, 5% W, 2,5% Fe, 2,5% Ni, 1% Si, 1% C, Co résiduel, en pourcentages du poids.

11. Soupape d'échappement selon la revendication 1,
**caractérisée en ce que**
le premier alliage (L1) formant la zone d'assise (4) correspond à la composition connue sous la désignation Stellite 12 avec les composants principaux de 30% Cr, 9% W, 2,5% Fe, 2,5% Ni, 1% Si, 1,8% C, Co résiduel, en pourcentages du poids.

12. Soupape d'échappement selon la revendication 1,
**caractérisée en ce que**
le premier alliage (L1) formant la zone d'assise (4) correspond à la composition connue sous la désignation Triballoy T700 avec les composants principaux de 32% Mo, 15% Cr, 3,3% Si, 0,1% C, Ni résiduel, en pourcentages du poids.

13. Soupape d'échappement selon la revendication 1,
**caractérisée en ce que**
le premier alliage (L1) formant la zone d'assise (4) correspond à la composition connue sous la désignation Triballoy T800 avec les composants principaux de 28% Mo, 17% Cr, 3,4% Si, 0,8% C, Co résiduel, en pourcentages du poids.

14. Soupape d'échappement selon la revendication 1,
**caractérisée en ce que**
le premier alliage (L1) formant la zone d'assise (4) correspond à la composition connue sous la désignation IN718 avec les composants principaux de 19% Cr, 18% Fe, 5,2% Nb, 3% Mo, 1% Ti, 0,55% AZ1, 0,04% C, Ni résiduel en pourcentages du poids.

15. Soupape d'échappement selon la revendication 1,
**caractérisée en ce que**
le deuxième alliage (L2) formant le corps de base (8) correspond à la composition connue sous la désignation NIM80A avec les composants principaux de 19,5% cr, 2,35% Ti, 1,4% Al, 0,06% C, Ni résiduel en pourcentages du poids.

16. Soupape d'échappement selon la revendication 1,
**caractérisé en ce que**
les alliages (L3,L4,L5) formant le corps d'enveloppe correspondent à la composition connue sous la désignation IN625 avec les composants principaux de 22% Cr, 9% Mo, 3,5% Nb, 3% Fe, Ni résiduel en pourcentages du poids.

17. Soupape d'échappement selon la revendication 1,
**caractérisée en ce que**
les alliages (L3,L4,L5) formant le corps d'enveloppe correspondent à la composition connue sous la désignation IN671 avec les composants principaux de 46% Cr, 0,35% Ti, 0,05% C, Ni résiduel en pourcentages du poids.

18. Procédé de fabrication de cors de soupape mobiles pour des soupapes d'échappement selon une des revendications 1 à 15,
**caractérisé en ce que**
sur le corps de base (8) de la tête de soupape (3) au niveau du fond de tête (5) ainsi que dans sa zone circonférentielle (6) et une zone de bord (7) s'y rattachant, un corps d'enveloppe en un seul tenant est produit par soudure par dépôt.

19. Procédé selon la revendication 18,
**caractérisé en ce que**
le pointeau après la soudure par dépôt est soumis à un traitement thermique à 600° jusqu'à 800°C, de telle sorte qu'une tension de traction propre dans le corps d'enveloppe soit totalement ou partiellement diminuée.

20. Procédé selon la revendication 18,
**caractérisé en ce que**
la tête de soupape (3) est soumise après la soudure par dépôt à un procédé de façonnage thermomécanique pour produire une tension de compression propre dans la zone d'assise (4).
